# EUROPÄISCHE PATENTSCHRIFT

(11) **EP 0 035 091 B1**
(45) Veröffentlichungstag und Bekanntmachung des Hinweises auf die Patenterteilung: **10.04.1985**
(21) Anmeldenummer: 80890152.4
(22) Anmeldetag: 19.12.1980
(51) Int. Cl.: C21D 7/04

(54) **Verfahren zur Herstellung von spannungsrisskorrosionsbeständigen, nichtmagnetisierbaren Schwerstangen aus austenitischen Stählen und Vorrichtung zur Durchführung des Verfahrens**
Process for producing tension-crack corrosion-resistant non magnetizable drill collars of austenitic steels, and apparatus for carrying out this process
Procédé et appareil pour la fabrication de barres lourdes en acier austénitique, non magnétisables et résistant à la corrosion fissurante sous tension

(30) Priorität: 25.01.1980 AT 405/80
(43) Veröffentlichungstag der Anmeldung: 09.09.1981
(73) Patentinhaber: SCHOELLER-BLECKMANN Gesellschaft m.b.H., A-2630 Ternitz (AT)
(72) Erfinder: Reiterer, Richard, A-2630 Ternitz (AT); Kohl, Heinz, Dr., A-2630 Ternitz (AT); Riedl, Josef, Dipl.-Ing., A-2630 Ternitz (AT); Enöckl, Hans, Dr., A-2630 Ternitz (AT)

## Beschreibung

Bei den für Tiefbohrungen notwendigen Bohrgestängen werden für Richtbohrungen nichtmagnetisierbare Schwerstangen und Gestängeteile benötigt, um eine Beeinflussung der Messgeräte zu vermeiden, die in die Bohrung der Gestänge eingeführt werden.

Für solche Schwerstangen wurden früher ausschliesslich Monel K-Legierungen mit mindestens 63% Nickel, mindestens 25% Kupfer und maximal 5% Aluminium verwendet, die sich als verlässlich unmagnetisch erwiesen haben und dabei gleichzeitig die erforderlichen Festigkeitseigenschaften besitzen.

Neben diesen kostspieligen Legierungen wurde versucht, zur Herstellung nichtmagnetisierbarer Schwerstangen austenitische Stähle zu verwenden. Dabei sind bei Schwerstangen aus den üblichen 18/8 Chrom-Nickel-Stählen oft Schwierigkeiten infolge deren ungünstigen unmagnetischen Verhaltens eingetreten. Überdies waren die Festigkeitseigenschaften dieser Werkstoffe unzureichend.

Zur Beseitigung dieser Nachteile sind für nichtmagnetisierbare Schwerstangen austenitische Stähle auf der Basis Mangan-Chrom vorgeschlagen worden, die sehr stabil austenitisch sind und sich darüber hinaus besonders gut verfestigen lassen (AT-PS 214466). Bei der Herstellung von homogenen, aus einem Stück bestehenden Schwerstangen aus diesen Stählen wird üblicherweise so vorgegangen, dass durch ein Kaltverformen höhere Festigkeiten erzielt werden. Bei diesem Vorgang werden die Schwerstangen zuerst über die ganze Länge kaltverformt und abschliessend die Enden, welche die Verbindungsgewinde enthalten, noch zusätzlich einer Verformung unterzogen, um diesen höher beanspruchten Teilen der Schwerstange die notwendigen Festigkeitseigenschaften zu geben. Der Guss wird also warmgeschmiedet, dann erfolgt eine Wärmebehandlung, der eine Kaltverformung folgt, wobei eine Querschnittsreduktion im Ausmass von etwa 10% stattfindet, wonach das Schmiedestück überdreht und die Bohrung vorgenommen wird. Dieser Hohlzylinder wird dann mit den erforderlichen Gewinden u. dgl. versehen.

Die so hergestellten Schwerstangen entsprechen in ihren Eigenschaften durchaus den üblichen Anforderungen im Ölfeld. Sie haben aber den Nachteil, dass sie gegen die Korrosionsangriffe beispielsweise'von aggressiven Chloridlösungen, die in Bohrlöchern z.B. in Salzstöcken öfters auftreten, nicht genügend beständig sind und zu Spannungsrisskorrosion neigen. Es können dadurch Brüche eintreten, die dann unangenehme und kostspielige Ausfälle verursachen.

Zur Vermeidung dieser Art von Korrosion wurde versucht, beständigere Legierungen für Schwerstangen heranzuziehen, welche, wie die AT-PS 308 793 zeigt, die Zusammensetzung: max. 0,07% Kohlenstoff, bis 1,00% Silizium, 0,50-2,00% Mangan, 20,00-25,00% Chrom, 10,00-15,00% Nickel, 0,05-0,50% Stickstoff, Rest Eisen und übliche Begleitelemente aufweisen. Schwerstangen aus diesen Legierungen neigen auch bei Einsatz aggressiver Spülmittel viel weniger zu Spannungsrisskorrosion, haben aber den Nachteil, verhältnismässig kostspielig zu sein.

Wie sich im praktischen Bohrbetrieb ergeben hat, sind aber alle diese verschiedenartigen Vorschläge nicht immer in ausreichendem Masse geeignet, ein Auftreten von Spannungsrisskorrosion gänzlich auszuschalten.

Zur Verbesserung der Spannungsrisskorrosionsbeständigkeit wird in der Literatur unter anderem vorgeschlagen, Druckeigenspannungen z. B. durch Sand- oder Stahlstrahlen zu erzeugen (Werkstoffe und Korrosion 1963, Heft 9, Seiten 729-739).

Weiters ist es bekannt, dass die magnetischen Eigenschaften durch hohe mechanische Beanspruchungen von amagnetischen Werkstoffen wesentlich verändert werden können. Bei Stahl ist es beispielsweise bekannt, dass durch hohe mechanische Beanspruchungen in einem an sich amagnetischen Gefüge der magnetische Martensit auftreten könnte. Weiters ist es bekannt, dass eine Stahllegierung, je höher der Nickelanteil ist, umso beständiger amagnetisch bleibt, wobei allerdings, je höher der Nickelgehalt ist, eine höhere Spannungsrisskorrosion erwartet werden muss, da die Kohlenstoffaktivität erhöht wird.

Aus der DE-A 1 227491 wird ein Bauteil für einen Generator oder Elektromotor bekannt, welcher aus einer austenitischen Legierung aufgebaut ist und der gleichzeitig amagnetisch sein soll, wobei zur Erhöhung der Beständigkeit gegen Spannungsrisskorrosion dieser Bauteil kugelgestrahlt werden soll. Es handelt sich hiebei um einen sogenannten Kappenring. Kappenringe werden bei grossen elektrischen Maschinen eingesetzt, und zwar sollen die Zuführungsdrähte zu den Wicklungen des Generators oder Motors durch einen Ring in ihrer Nut gehalten werden. Diese Bauteile sollen aus Gründen des Wirkungsgrades der elektrischen Maschine amagnetisch sein. Sind einzelne Bereiche des Kappenringes magnetisierbar, so wird jedoch die Gesamtfunktion des Motors oder des Generators nicht gefährdet.

Eingehende Untersuchungen haben nun gezeigt, dass sich die Spannungsrisskorrosion bei amagnetischen Schwerstangen aus austenitischen Stählen auch bei den kostengünstigeren Mangan-Chrom-Stählen sicher vermeiden lässt, wenn man im Oberflächenbereich Druckeigenspannungen aufbringt.

Gegenstand der Erfindung ist somit ein Verfahren zur Herstellung von spannungsrisskorrosionsbeständigen, nichtmagnetisierbaren Schwerstangen aus austenitischen Stählen, welche dadurch gekennzeichnet ist, dass im Oberflächenbereich der Schwerstangen Druckeigenspannungen durch Einwirkung mechanisch, elektrisch oder chemisch ausgelöster Stoss- bzw. Druckenergie hervorgerufen werden.

Gemäss einem weiteren Merkmal der vorliegenden Erfindung werden zusätzlich im Oberflächenbereich des Hohls der Schwerstangen Druckeigenspannungen durch Einwirkung mechanisch, elektrisch oder chemisch ausgelöster Stoss- bzw. Druckenergie hervorgerufen.

Dieses Aufbringen von Druckeigenspannungen wird bevorzugt durch mechanisches Kaltverdichten der Oberfläche mittels Hämmern, Kugelstrahlen oder Rollieren erreicht.

Die Druckeigenspannungen können aber auch vorteilhaft durch Unterwasser-Funkenentladung oder durch Auslösung von Detonationswellen hervorgerufen werden.

Mit dem erfindungsgemässen Aufbringen von Druckeigenspannungen können die von der vorhergehenden Bearbeitung herrührenden Zugeigenspannungen, die für das Auftreten der Spannungsrisskorrosion auch verantwortlich sind, im für den Korrosionsangriff entscheidenden Oberflächenbereich bei Beibehaltung der amagnetischen Eigenschaften beseitigt werden. Das erfindungsgemässe Verfahren kann mit Erfolg auf alle austenitischen Stahllegierungen angewendet werden.

Es hat sich gezeigt, dass Bearbeitungsmethoden, bei welchen das Verdichten der Oberfläche der Bohrung durch mechanische Einwirkung in Richtung etwa senkrecht zur Oberfläche erfolgt, für den angestrebten Abbau der Zugeigenspannungen und den Aufbau von Druckeigenspannungen am vorteilhaftesten sind. Dementsprechend sind Kugelstrahlen, ein Vorgang, bei welchem ähnlich dem Sandstrahlen ein Strahl von Stahlkugeln gegen die Oberfläche gerichtet wird, und Hämmern für die Behandlung der Schwerstangen besonders bevorzugt.

Am günstigsten ist es, wenn das Werkzeug, welches die Druckeigenspannungen aufbringt, in der Bohrung der Schwerstange vorgeschoben, die Stange jedoch gedreht wird. Auf diese Weise wird ein besonders gleichmässiges Verdichten der zu bearbeitenden Hohloberfläche erreicht.

Da die Bohrungen der Schwerstangen im Durchmesser verhältnismässig klein sind, die Stangenlängen jedoch mindestens 9,15 m betragen, wurde für das erfindungsgemässe Verdichten der Oberfläche durch Hämmern eine spezielle Vorrichtung entwickelt, welche nach dem Prinzip eines Pressluft-Schlagwerkzeuges arbeitet. Diese Vorrichtung zur Durchführung des erfindungsgemässen Verfahrens ist gekennzeichnet durch einen in einem Gehäuse angeordneten, vorzugsweise pressgasbetriebenen, Schlaghammer, dessen Kopfteil zur Übertragung der axialen Schlagbewegung einen Schlagbolzen trägt, welcher an mindestens zwei, vorzugsweise drei oder vier, in Führungsrippen des Gehäuses beweglich gelagerten, mit radial nach aussen gerichteten Schlagmeisseln versehene, die axiale in eine im wesentlichen radiale Schlagbewegung umwandelnde, Gelenkplatten anschlägt.

Besonderer Vorteil dieser erfindungsgemäss einzusetzenden Vorrichtung ist ihr konstruktiv einfacher Aufbau, der ein Auswechseln von Lagern, Meisseln und anderen Verschleissteilen völlig unproblematisch macht; darüber hinaus zeichnet sich die Vorrichtung durch grosse Robustheit aus. Schliesslich kann das Werkzeug schmal gebaut sein und so leicht zur Bearbeitung von Bohrungen verschiedener, insbesondere auch kleiner Bohrweiten eingesetzt werden. Vorteilhaft ist bei dem Werkzeug das Gehäuse mit einem in das Hohl einführbaren Rohr, vorzugsweise dem zur Herstellung des Hohls dienenden Bohrrohr, durch eine lösbare Verbindung verbunden.

Gemäss einer bevorzugten Ausführungsform der Vorrichtung ist vorgesehen, dass die Führungsrippen des Gehäuses symmetrisch angeordnet und dass die Gelenkplatten mittels zwischen je zwei einander zugeordneten Führungsrippen angeordneten Lagerbolzen gelenkig gelagert sind. Durch diese Ausbildungsform lässt sich ein einfacher Aufbau bei gleichzeitig hoher Arbeitspräzision erreichen.

Im allgemeinen haben die Gelenkplatten etwa Rechteckform. Insbesondere um deren Gewicht ohne wesentliche Festigkeitseinbusse zu verringern, wird es bevorzugt, die Gelenkplatten im wesentlichen rechteckförmig und die dem Schlagmeissel abgekehrte Seite der Platten vorzugsweise abgeschrägt auszubilden.

Zur Verminderung des Verschleisses ist es vorteilhaft, wenn der Schlagmeissel aus HartmetalJ gefertigt ist.

Anhand der Zeichnung wird die erfindungsgemässe Vorrichtung im folgenden näher erläutert:

Es zeigen:
Fig. 1 einen Längsschnitt durch die Vorrichtung, welche sich im Hohl einer Schwerstange befindet; Fig. 2 eine Vorderansicht eines dreistrahlig und Fig. eine Vorderansicht eines vierstrahlig ausgebildeten Werkzeuges.

In Fig. 1 ist der mit Pressluft betriebene Schlaghammer dargestellt. Dieser ist im Gehäuse 2 fix eingebaut, dessen eines Ende mittels Gewinde 3 und Führungshülse 4 mit einem Bohrrohr 5 verbunden ist. Durch dieses führt die Leitung 6 für die Pressluftzufuhr. In den Kopfteil 7 des Schlaghammers 1 ist ein Schlagbolzen 8 mit entsprechendem Einsteckende 9 eingeführt. Dieser Schlagbolzen 8 wird zusätzlich in der Führung 10 des Gehäuses 2 geführt und überträgt die axiale Schlagbewegung des Schlaghammers 1 auf die Gelenkplatten 11. Diese sind um Lagerbolzen 12 beweglich in den symmetrisch angeordneten Führungsrippen 13 des Gehäuses 2 angeordnet. Die Bolzen 12 sind mit Sicherungsscheiben 14 gesichert. Die Gelenkplatten 11, deren Anzahl, wie Fig. 2 zeigt, 3 Stück, aber je nach Grösse des Gehäuses, wie Fig. 3 zeigt, auch 4 Stück (dies ist von der zu bearbeitenden Bohrungsgrösse abhängig) betragen kann, übertragen die Axialbewegung des Schlagbolzens 8 in eine Radialbewegung. Die in den Gelenkplatten 11 eingebauten Schlagmeissel 15 z. B. aus Hartmetallhämmern mit der hohen Schlagfrequenz des Schlaghammers 1 auf die Oberfläche 16 der Bohrung der Schwerstange und bewirken so die gewünschte Kaltverdichtung der Oberfläche. Bezüglich der Grössenordnung der Schlagfrequenz kann angegeben werden, dass sich für die Ausführung mit 3 Schlagmeisseln eine solche von 6000-8000 Schlägen/min und für diejenige mit 4 Schlagmeisseln eine solche von 4000-5000 Schlägen/min gut bewährt hat.

## Patentansprüche

1. Verfahren zur Herstellung von spannungsrisskorrosionsbeständigen, nichtmagnetisierbaren Schwerstangen aus austenitischen Stählen, dadurch gekennzeichnet, dass im Oberflächenbereich der Schwerstangen Druckeigenspannungen durch Einwirkung mechanisch, elektrisch oder chemisch ausgelöster Stoss- bzw. Druckenergie hervorgerufen werden.

2. Verfahren nach Anspruch 1, dadurch gekennzeichnet, dass zusätzlich im Oberflächenbereich des Hohls der Schwerstangen Druckeigenspannungen durch Einwirkung mechanisch, elektrisch oder chemisch ausgelöster Stoss- bzw. Druckenergie hervorgerufen werden.

3. Verfahren nach Anspruch 1 oder 2, dadurch gekennzeichnet, dass die Druckeigenspannungen mittels Hämmern, Kugelstrahlen oder Rollieren hervorgerufen werden.

4. Verfahren nach Anspruch 1 oder 2, dadurch gekennzeichnet, dass die Druckeigenspannungen durch Unterwasser-Funkenentladung hervorgerufen werden.

5. Verfahren nach Anspruch 1 oder 2, dadurch gekennzeichnet, dass die Druckeigenspannungen durch Auslösung von Detonationswellen hervorgerufen werden.

6. Vorrichtung zur Durchführung des Verfahrens nach den Ansprüchen 1, 2 oder 3, mit einem in einem Gehäuse (2) angeordneten, vorzugsweise pressgasbetriebenen Schlaghammer (1), dadurch gekennzeichnet, dass der Kopfteil (7) des Schlaghammers (1) zur Übertragung der axialen Schlagbewegung einen Schlagbolzen (8) trägt, welcher an mindestens zwei, vorzugsweise drei oder vier, in symmetrisch angeordneten Führungsrippen (13) des Gehäuses (2) beweglich gelagerte, mit radial nach aussen gerichteten Schlagmeisseln (15) versehene, die axiale in eine im wesentlichen radiale Schlagbewegung umwandelnde Gelenkplatten (11) anschlägt.

7. Vorrichtung nach Anspruch 6, dadurch gekennzeichnet, dass die Gelenkplatten (11) mittels zwischen je zwei einander zugeordneten Führungsrippen (13) angeordneten Lagerbolzen (12) gelenkig gelagert sind.

8. Vorrichtung nach den Ansprüchen 6 und 7, dadurch gekennzeichnet, dass die Gelenkplatten (11) im wesentlichen rechteckförmig ausgebildet sind, wobei die dem Schlagmeissel (15) abgekehrte Seite der Platten (11) vorzugsweise abgeschrägt ist.

9. Vorrichtung nach einem der Ansprüche 6 bis 8, dadurch gekennzeichnet, dass der Schlagmeissel (15) aus Hartmetall gefertigt ist.

## Claims

1. A method of manufacturing stress-corrosion- resistant non-magnetizable drill-stems made of austenitic steels, characterized in that in the surface region of the drill-stems residual compressive stresses are produced by the effect of mechanically, electrically, or chemically released impact or compression energy.

2. A method according to claim 1, characterized in that additionally in the surface region of the hollow of the drill-stems residual compressive stresses are produced by the effect of mechanically, electrically, or chemically released impact or compression energy.

3. A method according to claim 1 or 2, characterized in that the residual compressive stresses are produced by means of hammering, shot-peening, or rolling.

4. A method according to claim 1 or 2, characterized in that the residual compressive stresses are produced by underwater spark discharge.

5. A method according to claim 1 or 2, characterized in that the residual compressive stresses are produced by releasing detonation waves.

6. Apparatus for carrying out the method according to claims 1, 2 or 3, having an impact hammer (1), preferably pressure-gas operated, disposed in a housing (2), characterized in that the head part (7) of the impact hammer (1) bears an impact pin (8), for transmitting the axial impact movement, which strikes at least two, preferably three or four, hinged plates (11) which are movably mounted in symmetrically disposed guide ribs (13) of the housing (2), are provided with radially outwardly directed impact bits (15), and convert the axial impact movement into a substantially radial impact movement.

7. Apparatus according to claim 6, characterized in that the hinged plates (11) are mounted in an articulated manner by means of bearing bolts (12) disposed in each case between two guide ribs (13) which are associated with each other.

8. Apparatus according to claims 6 and 7, characterized in that the hinged plates (11) are substantially rectangular in shape, the side of the plates (11) facing away from the impact bit (15) being preferably bevelled.

9. Apparatus according to one of claims 6 to 8, characterized in that the impact bit (15) is made of hard metal.

## Revendications

1. Procédé de fabrication de tiges-masses en acier austénitique non-aimantables, résistant à la corrosion fissurante due à la contrainte, caractérisé en ce que des contraintes internes de compression sont provoquées dans la zone superficielle des tiges-masses par action d'énergie de choc et/ou de compression déclenchée par procédé mécanique, électrique ou chimique.

2. Procédé selon la revendication 1, caractérisé en ce que, de façon supplémentaire, des contraintes internes de compression sont provoquées dans la zone superficielle de la partie creuse des tiges-masses par action d'énergie de choc et/ou de compression déclenchée par procédé mécanique, électrique ou chimique.

3. Procédé selon la revendication 1 ou 2, caractérisé en ce que les contraintes internes de compression sont provoquées par une opération de martelage, de grenaillage ou de passage au rouleau.

4. Procédé selon la revendication 1 ou 2, caractérisé en ce que les contraintes internes de compression sont provoquées par déclenchement d'ondes de détonation.

5. Procédé selon la revendication 1 ou 2, caractérisé en ce que les contraintes internes de compression sont déclenchées par décharge à étincelles sous l'eau.

6. Dispositif pour la mise en oeuvre du procédé selon une quelconque des revendications 1, 2 ou 3, comportant un marteau de percussion (1) fonctionnant de préférence au gaz comprimé, monté dans un carter (2), caractérisé en ce que la tête (7) du marteau de percussion (1) porte pour transmettre le mouvement de frappe axial un percuteur (8) qui vient frapper au moins deux plaques articulées (11), de préférence trois ou quatre plaques articulées, montées mobiles dans des nervures de guidage (13) du carter (2) disposées symétriquement, munies d'outils de frappe (15) dirigés dans le sens radial vers l'extérieur qui transforment le mouvement de frappe axial en un mouvement de frappe sensiblement radial.

7. Dispositif selon la revendication 6, caractérisé en ce que les plaques articulées (11) sont montées articulées au moyen d'axes (12) disposés chacun entre deux nervures de guidage (13) associées l'une à l'autre.

8. Dispositif selon les revendications 6 et 7, caractérisé en ce que les plaques articulées (11) -ont une forme sensiblement rectangulaire, le côté des plaques (11) opposé à l'outil de frappe (15) étant de préférence chanfreiné.

9. Dispositif selon une quelconque des revendications 6 à 8, caractérisé en ce que l'outil de -frappe (15) est fait en métal dur.
